# EUROPÄISCHE PATENTSCHRIFT

(11) **EP 0 317 864 B1**
(45) Veröffentlichungstag und Bekanntmachung des Hinweises auf die Patenterteilung: **04.03.1992**
(21) Anmeldenummer: 88118958.3
(22) Anmeldetag: 14.11.1988
(51) Int. Cl.: C22C 38/40, C22C 38/44, C22C 30/00

(54) **Verwendung einer chromhaltigen Legierung**
Use of a chromium-containing alloy
Mise en oeuvre d'un aliage contenant du chrome

(30) Priorität: 25.11.1987 DE 3739903
(43) Veröffentlichungstag der Anmeldung: 31.05.1989
(73) Patentinhaber: BAYER AG, 51368 Leverkusen (DE)
(72) Erfinder: Horn, Elmar-Manfred, Dr., D-5090 Leverkusen 1 (DE); Diekmann, Helmut, D-5068 Odenthal (DE)

(56) Entgegenhaltungen:
- EP-A- 0 135 321
- EP-A- 0 200 862
- GB-A- 1 135 906
- US-A- 28 772
- US-A- 3 129 120
- US-A- 3 171 738
- US-A- 3 486 885
- US-A- 3 645 725
- US-A- 4 405 389
- Handbook of Stainless Steels, Pecker & Bernstein, 1977, McGraw Hill;
- Lexikon Der Begriffe und Bezeichnungen in der Eisen und Stahlindustrie mit Definitionen und Erklärungen, 1974

## Beschreibung

Die vorliegende Erfindung betrifft die Verwendung von Legierungen mit den Massenanteilen
35,5-69 % Eisen,
27 -32 % Chrom,
10 -25 % Nickel,
0 - 4,5 % Molybdän,
≦ 1,05% Silicium,
≦ 10% Mangan und
≦ 0,5% Stickstoff,
sowie den üblichen Begleitelementen, wie Kohlenstoff, Phosphor, Schwefel, Kupfer, Kobalt, Aluminium, Vanadin, Titan, Tantal und/oder Niob, die ein austenitischferritisches Gefüge mit einem Ferritflächenanteil oberhalb von 10% aufweisen, als Werkstoff für Gegenstände, die gegen Salpetersäure bis zu einer Konzentration von etwa 75 Gew.-% im Temperaturbereich vom Schmelzpunkt der Salpetersäure bis zu 150°C beständig sind.

Die genannte Legierung ist vor allem durch ihren hohen Gehalt an Chrom ausgezeichnet, der 27-32 % beträgt. Der Gehalt an Nickel betragt 10-25 %, bevorzugt 10-20 %. Die Legierung kann weiterhin Molybdängehalte bis zu 4,5 %, bevorzugt bis zu 3 % aufweisen. Neben den oben bereits genannten Begleitelementen können die erfindungsgemäß einsetzbaren Legierungen auch mit Mangan bis zu 10 %, bevorzugt bis zu 6 %, Stickstoff bis zu 0,5 %, bevorzugt bis zu 0,2 %, und/oder Silicium bis zu 1,05% legiert sein. Das gegebenenfalls vorliegende Legierungselement Mangan wirkt sich in den erfindungsgemäß einzusetzenden Legierungen nicht negativ auf die Salpetersäurebeständigkeit aus. Die Stickstofflöslichkeit steigt im angegebenen Rahmen mit steigendem Chromgehalt.

Die Legierungen besitzen ein austenitisch-ferritisches Gefüge, dessen Ferritflächenanteil oberhalb von 10 % liegt.

Die genannten Legierungen können erfindungsgemäß als Werkstoff für Gegenstände, die gegen Salpetersäure beständig sind, eingesetzt werden. Solche Gegenstände sind Apparate der verschiedensten Art, Reaktoren, Rohrleitungen, Pumpen, Pumpenteile, Rührer, Armaturen, Flansche, Filterkörbe sowie Schweißzusatzwerkstoff für Schweißverbindungen solcher Apparate oder Apparateteile. In bevorzugter Weise sind die genannten Legierungen einsetzbar als Schweißzusatzwerkstoff und als Stahlguß für gegossene Apparate oder Apparateteile, wie Pumpen.

Die Beständigkeit der erfindungsgemäß einsetzbaren Legierungen reicht bis zu Salpetersäurekonzentrationen von 75 %. In gleicher Weise ist eine hohe Beständigkeit gegen Mischsäure aus Schwefelsäure und Salpetersäure gegeben, wie sie beispielsweise zum Nitrieren aromatischer Verbindungen eingesetzt wird. Die Beständigkeit ist weiterhin gegeben für den Temperaturbereich vom Schmelzpunkt der Salpetersäure bis zu etwa 150°C, bevorzugt bis zu 130°C. Das heißt, daß eine Beständigkeit gegeben ist sowohl für die Salpetersäure in flüssiger Phase als auch für Salpetersäuredämpfe, etwa im Gasraum oberhalb eines auf entsprechende Temperaturen erhitzten salpetersäurehaltigen Gemisches,

Bei der erfindungsgemäßen Verwendung der oben genannten Legierungen als Schweißzusatzwerkstoff kann dieser für alle bekannten Verbindungs- und Auftragsschweißverfahren eingesetzt werden.
aus EP 0 200 862 A1 ist die Verwendung einer Fe-Cr-Ni-Mn-Legierung als Werkstoff für Gegenstände, die gegen Schwefelsäure einer Konzentration oberhalb von 96% beständig sind, bekannt, Diese Legierung zeichnet sich durch einen niedrigen Preis und durch einfache Handhabung aus. Es ist jedoch aus der Monographie Frank F. Berg, Korrosionsschaubilder, 2. Aufl, 1969, VDI-Verlag GmbH, Düsseldorf, bekannt, daß Korrosionsfestigkeiten gegenüber Schwefelsäure nicht auf Salpetersäure und auch nicht umgekehrt übertragen werden können.

Zur Handhabung von bis zu etwa 75 %igen Salpetersäuren wurden bisher vorwiegend austenitische Chrom-Nickel-(Molybdän, Kupfer)-Werkstoffe verwendet, beispielsweise Werkstoffe mit den Nummern 1.4306, 1.4335 oder 2,4858. Zum Verbindungsschweißen dieser Werkstoffe verwendete man entweder ähnlich zusammengesetzte oder überlegierte Schweißzusatzwerkstoffe. Die Zusatzwerkstoffe führen im allgemeinen zu einem vollaustenitischen Schweißgut, beispielsweise mit der Richtzusammensetzung 25 % Chrom, 22 % Nickel, 2,2 % Molybdän, 5 % Mangan und 0,15 % Stickstoff. Mußte aus Gründen der Heißrißsicherheit auf ein deltaferrithaltiges Schweißgut zurückgegriffen werden, war die Ausbildung eines zusammenhängenden Ferritnetzwerkes zu vermeiden. Mit einer solchen Netzbildung ist ab etwa 10 % Ferritflächenanteil zu rechnen.

Überraschend wurde nun gefunden, daß auch bei größeren Ferritflächenanteilen eine hohe Salpetersäurebeständigkeit dann erzielt werden kann, wenn Legierungen der hier beschriebenen Art verwendet werden.

### Beispiel 1

Abgeschmolzenes Schweißgut der Zusammensetzung (Massenanteile in %)

| | |
|---|---|
| 0,033 | C |
| 0,14 | Si |
| 1,0 | Mn |
| 0,017 | P |
| 0,010 | S |
| 24,8 | Cr |
| 12,1 | Ni |
| 0,09 | N |
| Rest | Fe |

mit einem Deltaferritgehalt um 13,5 % wurde in siedender azeotroper Salpetersäure beansprucht. Die Prüfdauer betrug 50 Prüfabschnitte zu je 48 h. Es stellten sich flächenbezogene Massenverluste von im Mittel 0,19 g/(m².h) bei einer Tiefe des interkristallinen Angriffs von max. 40 µm ein. Durch Lösungsglühen (1050°C/20 min/Wasser) ließen sich die Massenverlustraten auf 0,08 bis 0,10 g/(m².h) reduzieren; die Tiefe des Korngrenzenangriffs lag nun bei lediglich max. 5 µm. Durch das Lösungsglühen wurde der Deltaferritanteil nicht meßbar verändert.

### Beispiel 2

Analog Beispiel 1 wurde abgeschmolzenes Schweißgut der Zusammensetzung (Massenanteile in %)

| | |
|---|---|
| 0,022 | C |
| 1,05 | Si |
| 1,01 | Mn |
| 0,019 | P |
| 0,012 | S |
| 29,25 | Cr |
| 12,05 | Ni |
| 0,135 | N |
| Rest | Fe |

mit einem Deltaferritanteil von 24 bis 26 % hergestellt und im abgeschmolzenen Zustand sowie nach zusätzlichem Lösungsglühen (1060°C/15 min/Wasser) in siedender azeotroper Salpetersäure, wie in Beispiel 1 beschrieben, beansprucht. Es ergaben sich flachenbezogene Massenverlustraten von im Mittel 0,10 g/(m².h), die über die Prüfdauer hinweg praktisch konstant waren. Dieser Befund gilt sowohl für den geschweißten als auch für den lösungsgeglühten Zustand. In beiden Fällen war metallographisch kein interkristalliner Angriff zu erkennen; die Werkstoffproben hatten sich lediglich, der Abtragungsrate entsprechend, angerauht. Das Schweißgut wurde durch Abschmelzen einer umhüllten Stabelektrode, Kerndrahtdurchmesser 3,25 mm, hergestellt.

### Beispiel 3

Aus 4 mm dicken Blechen aus den nichtrostenden austenischen Stählen X 1 CrNi 25 21 und X 1 NiCr 31 27 wurden mit Hilfe der im Beispiel 2 verwendeten umhüllten Stabelektrode, Kerndrahtdurchmesser 3,25 mm, Verbindungsschweißungen hergestellt. Diese Verbindungsschweißungen wurden 100 Tage lang ohne Zwischenwägungen in siedender azeotroper Salpetersäure beansprucht. Die Abtragungsraten belaufen sich auf 0,07 mm/a (X 1 CrNi 25 21) bzw. 0,05 mm/a (X 1 NiCr 31 27). Die Korngrenzen von Grundwerkstoff und Schweißgut waren lediglich angeätzt.

## Patentansprüche

1. Verwendung von Legierungen mit den Massenanteilen
35,5-69 % Eisen,
27 -32 % Chrom,
10 -25 % Nickel,
0 - 4,5 % Molybdän,
≦ 1,05 % Silicium,
≦ 10 % Mangan und
≦ 0,5 % Stickstoff,
sowie den üblichen Begleitelementen, wie Kohlenstoff, Phosphor, Schwefel, Kupfer, Kobalt, Aluminium, Vanadin, Titan, Tantal und/oder Niob, die ein austenitisch-ferritisches Gefüge mit einem Ferritflächenanteil oberhalb von 10 % aufweisen, als Werkstoff für Gegenstände, die gegen Salpetersäure bis zu einer Konzentration von etwa 75 Gew.-% im Temperaturbereich vom Schmelzpunkt der Salpetersäure bis zu 150°C beständig sind.

2. Verwendung einer Legierung gemäß Anspruch 1 als Schweißzusatzwerkstoff und als Stahlguß für Bauteile.

## Claims

1. Use of alloys containing the following proportions by mass:
35.5 - 69% of iron,
27 - 32% of chromium,
10 - 25% of nickel,
0 - 4.5% of molybdenum,
≦ 1.05% of silicon,
≦ 10% of manganese and
≦ 0.5% of nitrogen,
and the customary accompanying elements, such as carbon, phosphorus, sulphur, copper, cobalt, aluminium, vanadium, titanium, tantalum and/or niobium, which have an austenitic/ferritic structure, ferrite making up more than 10% of the surface area, as a material for articles which are stable to nitric acid up to a concentration of about 75% by weight in the temperature range from the melting point of nitric acid up to 150°C.

2. Use of an alloy according to Claim 1 as welding filler and as cast steel for components.

## Revendications

1. Utilisation d'alliages renfermant les proportions massiques suivantes :
35,5-69 % de fer,
27 -32 % de chrome,
10 -25 % de nickel,
0 - 4,5 % de molybdène,
≦ 1,05 % de silicium,
≦ 10 % de manganèse et
≦ 0,5 % d'azote,
ainsi que les impuretés classiques telles que carbone, phosphore, soufre, cuivre, cobalt, aluminium, vanadium, titane, tantale et/ou niobium, qui présentent une structure austénitique-ferritique avec une proportion d'aire ferritique au-dessus de 10 %, comme matériau pour des objets qui sont stables à l'acide nitrique jusqu'à une concentration d'environ 75 % en poids dans la plage de températures allant du point de fusion de l'acide nitrique jusqu'à 150°C.

2. Utilisation d'un alliage suivant la revendication 1 comme matériau d'apport de soudure et comme acier moulé pour éléments de construction.
